# EUROPÄISCHE PATENTSCHRIFT

(11) **EP 0 391 113 B1**
(45) Veröffentlichungstag und Bekanntmachung des Hinweises auf die Patenterteilung: **15.06.1994**
(21) Anmeldenummer: 90105056.7
(22) Anmeldetag: 17.03.1990
(51) Int. Cl.: B44D 3/16, B23K 26/00

(54) **Verfahren zum Entlacken von Werkstücken, insbesondere Faserverbundwerkstücken**
Process for removing lacquers from works, especially layered works comprising fibers
Procédé pour enlever le vernis d'ouvrages, en particulier d'ouvrages stratifiés comportant des fibres

(30) Priorität: 07.04.1989 DE 3911329
(43) Veröffentlichungstag der Anmeldung: 10.10.1990
(73) Patentinhaber: DORNIER LUFTFAHRT GMBH, D-82234 Wessling (DE)
(72) Erfinder: Holbein, Reinhold, W-7778 Markdorf (DE); Schröder, Hartmut, W-München 40 (DE)
(74) Vertreter: Landsmann, Ralf, Dipl.-Ing.

(56) Entgegenhaltungen:
- US-A- 458 885
- US-A- 4 756 765
- LASER FOCUS/ELECTRO-OPTICS, Band 23, Nr. 5, Mai 1987, Seiten 54-70, Tulsa, Oklahoma, US; T.A. ZNOTINS et al.: "Excimer lasers: an emerging technology in materials processing"

## Beschreibung

In zunehmendem Maße ist es erforderlich, optimale Lacksysteme für die Aussenlackierung beispielsweise von Flugzeugen einzusetzen, die neben anderen wichtigen Eigenschaften eine sehr große Haftfestigkeit zu den Basiswerkstoffen aufweisen. Diese Forderung liegt begründet in der Zunahme der Korrosionsschäden an Metallen im Flugbetrieb und der Tatsache, daß das Haftungsverhalten der Lacke und das Korrosionsschutzvermögen in engem Zusammenhang stehen. Die Anwendung dieser Lackaufbauten wirft bei jeglicher Wartungs- und Reparaturarbeit Probleme bei der Entlackung auf, da die Wirksamkeit von herkömmlichen Beizmitteln nicht mehr ausreicht. Die Entwicklung neuer Entlackungsverfahren ist deshalb mit ein wichtiger Bestandteil bei der Bearbeitung der Korrosionsproblematik.

Für eine zweite Werkstoffgruppe, die faserverstärkten Kunststoffe, nimmt die Entlackungsthematik in anderer Weise eine bedeutende Rolle ein. Für diese Werkstoffe sind herkömmliche Abbeizmethoden mit Beizmitteln nicht anwendbar. Aufwendige Schleifarbeiten sind somit notwendig. Die Akzeptanz dieses Aufwnds bei den Flugzeugeignern nimmt jedoch mit zunehmender Größe des Faserverbundanteils im Flugzeug ab. Somit kommt der Entlackbarkeit von Faserverbundwerkstoffteilen mit fortschreitendem Einsatz dieser Werkstoffgruppe eine zunehmende Bedeutung zu. Hinzu kommt das Verbot von Phenol, einhergehend mit dem Einsatz von verstärkt chemisch resistenten Lacksystemen. Dies führt zustätzlich auch zu gravierenden Entlakkungsproblemen bei Aluminium-Strukturen.

Bekannte Verfahren zur Entlackung von Werkstücken sind derzeit die chemische Entlackung, die aber aufgrund der verwendeten Stoffe sehr umweltschädigend ist und bei Werkstücken aus Faserverbundwerkstoff nicht anwendbar ist. Auch mechanische Verfahren, wie die Granulatentlackung oder das aus der DE-PS 36 22 329 bekannte Entfernen von Farbschichten durch mechanische Einwirkung mit einer Nadelpistole sind bekannt, aber insbesondere bei dünnen Strukturen nicht anwendbar, sondern führen zu deren Zerstörung.

Aus dem Dokument US-A-4588 885 ist ein Verfahren bekannt, bei dem zur berührungslosen großflächigen Entlackung von Werkstücken ein gepulster Laser verwendet wird.

Aufgabe der Erfindung ist es, ein Verfahren insbesondere zur Entlackung von Faserverbundwerkstoffteilen und von mit sehr resistenten Lacken versehenen Aluminium-Legierungen anzugeben.

Die Aufgabe wird durch das Verfahren nach Anspruch 1 gelöst. Ausgestaltungen sind Bestandteile von Unteransprüchen.

Im erfindungsgemäßen Verfahren kommt ein Excimer-Laser zur Anwendung, insbesondere ein gepulster Edelgashalogenid-Laser mit kurzwelliger Strahlungsemission im Ultraviolett-Bereich. Im Gegensatz zu CO₂- und YAG-Hochleistungslasern, deren infrarote Strahlung bei der Wechselwirkung mit Materie in thermische Energie umgesetzt wird, kann der Excimer-Laser mit seiner wesentlich kurzwelligeren Strahlung und der diesem Lasertyp eigenen photochemischen Reaktionen, zur drastischen Reduzierung der Erwärmung des den Lack tragenden Basiswerkstoffes beitragen. Der Einsatz zur Bearbeitung von Leichtmetall und von Faserverbundwerkstoffen wird hierdurch grundsätzlich ermöglicht, ohne die Gefahr einer unerwünschten Werkstoffschädigung in Kauf nehmen zu müssen.

Bei erfindungsgemäßen Verfahren wird kein Einfluß auf das Grundmaterial ausgeübt. Pro auf das Lacksystem ausgeübten Impuls wird etwa 1 »m abgetragen, so daß jede einzelne Lackschicht, ohne das darunterliegende Material zu schädigen, entfernt werden kann. Dabei ist die Entlackung einer jeden Schicht mit einer charakteristischen Flammenerscheinung verbunden. Durch eine spektroskopische Analyse des entstehenden Plasmas wird die Steuerung der örtlichen Entlackungstiefen vorgenommen. Die zu entlackende Oberfläche wird so schnell erhitzt, daß die bestrahlte Fläche schneller abdampft als absorbierende Energie in tiefere Schichten diffundiert und die damit verbundenen Lichtemissionen des abströmenden Plasmas werden zur Regulierung der Entlackungstiefe, insbesondere bei Mehrschichtsystemen, mit einer Genauigkeit von besser 1 »m ausgenutzt. Eine exakte Steuerung der Abtragstiefe und eine schichtweise Entlackung wird so ermöglicht. Die Entlakkungsrate (»m/Impuls) in Abhängigkeit von der Laserenergiedichte zeigt eine deutliche Schwelle, unterhalb der keine Entlackung möglich ist.

Bei der flächigen Entlackung ist ein wesentliches Problem die genaue Definition der Energiedichte. Daher ist eine möglichst gleichförmige, homogene Energiedichteverteilung im fokussierten Laserbündel anzustreben. Dazu können optische Mittel, beispielsweise Linsen, vorteilhaft verwendet werden.

Die Erfindung wird mit Hilfe von Figuren näher erläutert.

Es zeigen:
- Fig. 1: Werte einer XeCl-Laserentlackung
- Fig. 2: einen schematischen Versuchsaufbau
In der Fig. 1 ist die Entlackungsrate für einen XeCl-Laser aufgetragen. Das Diagramm und die Tabelle zeigt die Abhängigkeit von Entlackungsrate und Energiedichte. Ebenfalls sind die drei Bereiche Schwelle, Arbeitspunkt und Sättigung zu erkennen. Die Schwelle liegt bei 0.26J/cm² der Arbeitspunkt bei 0.5J/cm² (dazugehörige Abtragungsrate: 0.36 »m/Impuls).

Vorzugsweise liegt der Arbeitspunkt zwischen 0.5 und 0.75 J/cm² mit einer Entlackungsrate zwischen 0.36 und 0.35 »m/Impuls. Daraus ergibt sich ein abgetragenes Volumen von etwa 0,47m*cm² pro Watt Laserdurchschnittsleistung multipliziert mit der Zeiteinheit. Bei derzeitig verwendeten Excimer-Lasern mit einer Leistung von 45 Watt beträgt die Flächenrate 0.06 cm²/s. Zu erwartende Laserleistungen von 500 - 1000 Watt lassen eine Flächenrate von ca. 7,8cm²/s möglich erscheinen. Diese Werte skalieren mit der Schichtdicke und beziehen sich auf eine sehr widerstandsfähige, hochelastische PUR-Lackschicht (60 »m).

XeCl-Laser und KrF-Laser besitzen eine deutlich höhere Sättigungsrate als vergleichbare ArF-Laser, deren Einsatzschwelle geringfügig unter der von KrF- und XeCl-Lasern liegt. Daher sind KrF- und XeCl-Laser für das beschriebene Entlackungsverfahren günstiger. Die Entlackungsrate zeigt eine deutliche Schwelle, unterhalb der keine Entlackung möglich ist. Selbst bei einer Impulswiederholfrequenz von 30 Hz findet keine deutliche Erwärmung der zu entlackenden Teile statt. Geschwindigkeitsbestimmend bei der Entlackung ist die Decklackschicht wegen ihrer geringeren Abtragungsrate gegenüber dem Primer.

Die Fig.2 zeigt den schematisierten Aufbau einer Versuchsanordnung zur Entlackung. Da die Randbereiche der Laseremmission inhomogen sind, werden sie mit einer Rechteckblende ausgeblendet. Ein Teil der Laserstrahlung, ca. 8 % , wird mit einer Quarzplatte auf einen Energiemeßkopf gelenkt. Während einer Entlackung wird die relative Energie fortlaufend gemessen. Die Impulsfrequenz beträgt üblicherweise 20 Hz. Als Lasertypen kommen ArF, KrF und XeCl-Laser zur Anwendung.

## Patentansprüche

1. Verfahren zur berührungslosen großflächigen Entlackung von Werkstücken, insbesondere von Faserverbundwerkstoffen, wobei Photo-Energie von einem gepulsten Laser verwendet wird, **dadurch gekennzeichnet**, daß ein in seiner Energie einstellbarer Excimer-Laser verwendet wird, der Strahlung im UV-Bereich abgibt, die photochemisch mit dem Lack reagiert, wodurch die zu entlackende Oberfläche so schnell erhitzt wird, daß der bestrahlte Lack schneller abdampft als absorbierte Energie in tiefere Schichten diffundiert.

2. Verfahren nach Anspruch 1, **dadurch gekennzeichnet**, daß die Lichtemissionen des abströmenden Plasmas oder das erzeugte Geräusch zur Regulierung der Entlackungstiefe insbesondere bei Mehrschichtsystemen ausgenutzt wird.

3. Verfahren nach Anspruch 1, **dadurch gekennzeichnet**, daß ein ArF-Excimer-Laser verwendet wird.

4. Verfahren nach Anspruch 1, **dadurch gekennzeichnet**, daß ein KrF-Excimer Laser verwendet wird.

5. Verfahren nach Anspruch 1, **dadurch gekennzeichnet**, daß ein XeCl-Excimer-Laser verwendet wird.

6. Verfahren nach Anspruch 1, **dadurch gekennzeichnet**, daß die Lichtemissionen einer spektroskopischen Analyse unterworfen werden.

## Claims

1. Process for contact-free large surface lacquer removal from workpieces, in particular of fibre composite materials, using photo energy of a pulsed laser, **characterised in that** an Excimer laser of adjustable energy is used, which emits radiation in the UV range which photo-chemically reacts with the lacquer, whereby the surface to be cleared of lacquer is heated so quickly that the radiated lacquer evaporates more quickly than absorbed energy diffuses into lower layers.

2. Process according to claim 1, **characterised in that** the light emissions of the flowing away plasm or the produced noise is utilized for regulating the depth of lacquer removal, in particular with multi-layer systems.

3. Process according to claim 1, **characterised in that** an ArF-Excimer laser is used.

4. Process according to claim 1, **characterised in that** a KrF-Excimer laser is used.

5. Process according to claim 1, **characterised in that** a XeCl-Excimer laser is used.

6. Process according to claim 1, **characterised in that** the light emission is subjected to a spectroscopic analysis.

## Revendications

1. Procédé pour éliminer sans contact la peinture sur de grandes surfaces de pièces, en particulier sur des pièces en matériau composite, dans lequel on utilise l'énergie lumineuse d'un laser pulsé, caractérisé par le fait que l'on utilise un laser à excimer dont l'énergie est réglable et qui délivre un rayonnement dans le domaine UV qui réagit photo-chimiquement avec la peinture, la surface à décaper étant réchauffée si rapidement que la peinture irradiée s'évapore plus rapidement que l'énergie absorbée ne diffuse dans les couches plus profondes.

2. Procédé selon la revendication 1, caractérisé par le fait que l'on utilise les émissions lumineuses du plasma qui s'échappe ou le bruit produit pour réguler la profondeur de décapage, notamment dans le cas de systèmes multicouches.

3. Procédé selon la revendication 1, caractérisé par le fait que l'on utilise un laser à excimer ArF.

4. Procédé selon la revendication 1, caractérisé par le fait que l'on utilise un laser à excimer KrF.

5. Procédé selon la revendication 1, caractérisé par le fait que l'on utilise un laser à excimer XeCl.

6. Procédé selon la revendication 1, caractérisé par le fait que l'on soumet les émissions lumineuses à une analyse spectroscopique.
